# EUROPÄISCHE PATENTSCHRIFT

(11) **EP 0 642 651 B1**
(45) Veröffentlichungstag und Bekanntmachung des Hinweises auf die Patenterteilung: **14.02.1996**
(21) Anmeldenummer: 93912772.6
(22) Anmeldetag: 24.05.1993
(51) Int. Cl.: F26B 5/00

(54) **VERFAHREN ZUR ENTWÄSSERUNG VON FEINTEILIGEN FESTSTOFFSUSPENSIONEN**
PROCESS FOR DEHYDRATING FINELY DIVIDED SOLID SUSPENSIONS
PROCEDE DE DESHYDRATATION DE SUSPENSIONS DE MATIERES SOLIDES FINEMENT DIVISEES

(30) Priorität: 01.06.1992 DE 4218074
(43) Veröffentlichungstag der Anmeldung: 15.03.1995
(73) Patentinhaber: Henkel Kommanditgesellschaft auf Aktien, D-40191 Düsseldorf (DE)
(72) Erfinder: KÖSTER, Rita, D-4000 Düsseldorf (DE); WESTFECHTEL, Alfred, D-4010 Hilden (DE); KNÖRR, Walter, D-4010 Hilden (DE)
(86) Internationale Anmeldenummer: EP9301298
(87) Internationale Veröffentlichungsnummer: WO9324799

(56) Entgegenhaltungen:
- EP-A- 0 417 358
- EP-A- 0 444 760

## Beschreibung

### Gebiet der Erfindung

Die Erfindung betrifft ein Verfahren zur Entwässerung feinteiliger Feststoffdispersionen, bei dem man Dialkylcarbonate als Hilfsmittel einsetzt.

### Stand der Technik

In zahlreichen Industriezweigen, z.B. im Bergbau oder in Klärwerken, fallen große Mengen an stark wasserhaltigen, feinteiligen Feststoffen an, die vor der Weiterverarbeitung oder Deponierung entwässert werden müssen. So ist z.B. die Entwässerung von Steinkohle bzw. Koks ein zentraler Prozeß innerhalb der Aufbereitung von Brennstoffen auf Kohlebasis. Dabei können die vom Markt geforderten oberen Grenzwerte für den Wassergehalt dieser Materialien oft nur schwer eingehalten werden, da z.B. geförderte Steinkohle aufgrund der weitgehenden Mechanisierung des untertägigen Kohleabbaus sehr feinkörnig anfällt. Zur Zeit bestehen etwa 38 % der Rohförderung aus Feinkohle mit einem Teilchendurchmesser im Bereich von 0,5 bis 10 mm; weitere 14 % bestehen aus Feinstkohle mit einem darunter liegenden Teilchendurchmesser.

Es ist bekannt, daß als Hilfsmittel zur Entwässerung von wasserhaltigen feinteiligen Feststoff suspensionen, insbesondere Eisenerzkonzentraten, Quarzsanden oder Steinkohlen, durch die die Restfeuchte herabgesetzt werden kann, manche Tenside geeignet sind. Als tensidische Entwässerungshilfsmittel der vorstehend genannten Art sind beispielsweise Dialkylsulfosuccinate **[US-A-2 266 954]** und nichtionische Tenside vom Typ der Fettalkoholpolyglycolether **[Erzmetall 30, 292 (1977)]** beschrieben worden. Diese Tenside sind jedoch mit dem Nachteil einer erheblichen Schaumbildung behaftet, die insbesondere bei der üblicherweise angewendeten Kreislaufführung des Wassers in den Aufbereitungsbetrieben zu erheblichen Problemen führt.

Aus der Deutschen Offenlegungsschrift **DE-A1-39 18 274** (Henkel) sind alkyl-endgruppenverschlossene β-Hydroxyalkylether, sogenannte Hydroxymischether, bekannt, die durch Ringöffnung von alpha-Olefinepoxiden mit Fettalkoholethoxylaten hergestellt und als schaumarme Hilfsmittel in der Entwässerung von Feststoffsuspensionen eingesetzt werden. Obschon mit diesen Mitteln in der Feststoffentwässerung gute Ergebnisse erzielt werden, weisen sie den Nachteil eines unbefriedigenden Kälteverhaltens auf. Insbesondere bei Außenlagerung kann es schon bei Temperaturen von 10 bis 15°C zur Bildung von Kristallen kommen, wodurch das Pump- und Fließverhalten dieser Produkte und damit ihre bestimmungsgemäße Verwendung erheblich beeinträchtigt wird. Die EP-A-0 444 760 offenbart ein Entwässerungsmittel, das ein Polyethylencarbonat der folgenden struktur formel entlicht : wobei R₃ für einen Ackylrest mit 7 bis 16 C-Atomen und q für eine Zahl von 7 bis 16 steht.

Die Aufgabe der Erfindung bestand somit darin, ein Verfahren zur Entwässerung von Feststoffsuspensionen zur Verfügang zu stellen, das frei von den geschilderten Nachteilen ist.

### Beschreibung der Erfindung

Gegenstand der Erfindung ist ein Verfahren zur Entwässerung von feinteiligen Feststoffsuspensionen, bei dem man als Hilfsmittel Dialkylcarbonate der Formel (I) einsetzt, in der
- R¹ und R: unabhängig voneinander für Alkyl- und/oder Alkenylreste mit 1 bis 22 Kohlenstoffatome und
- m und n: unabhängig voneinander für 0 oder Zahlen von 1 bis 10
stehen.

Überraschenderweise wurde gefunden, daß die erfindungsgemäß zu verwendenden Dialkylcarbonate gegenüber den Hilfsmitteln des Stands der Technik ein deutlich besseres Schaum- und Kälteverhalten, insbesondere niedrigere Stockpunkte, bei vergleichbar guten, z. T. sogar leicht verbesserten anwendungstechnischen Eigenschaften aufweisen.

**Dialkylcarbonate** stellen bekannte Stoffe dar, die nach den einschlägigen Methoden der präparativen organischen Chemie erhalten werden können, Zu ihrer Herstellung kann man beispielsweise von Dimethyl-, vorzugsweise aber Diethylcarbonat ausgehen und dieses einer Umesterung mit einem entsprechenden Alkohol bzw. Alkoholethoxylat in Gegenwart basischer Katalysatoren unterwerfen [vgl. **Houben-Weyl, Methoden der Organischen Chemie, 4 . Aufl., Bd.E4, s.66ff].**

Als Dialkylcarbonate, die im Sinne der Erfindung eingesetzt werden können, kommen beispielsweise Mono- und Di-Umesterungsprodukte von Dimethylcarbonat und insbesondere Diethylcarbonat mit gesättigten und/oder ungesättigten primären Alkoholen mit 6 bis 22 Kohlenstoffatomen sowie deren Addukte mit 1 bis 10 Mol Ethylenoxid in Betracht. Im Hinblick auf geringe Schaumentwicklung und niedrige Stockpunkte sind Dialkylcarbonate der Formel (I) bevorzugt, in der R¹ für Alkylreste mit 8 bis 18 Kohlenstoffatome, R für Alkylreste mit 2 oder 8 bis 18 Kohlenstoffatomen und n und m für 0 oder Zahlen von 2 bis 7 stehen. Als besonders vorteilhaft haben sich solche Dialkylcarbonate erwiesen, die über eine kurze und eine lange Alkylgruppe verfügen, beispielsweise Mono-Umesterungsprodukte des Diethylcarbonats.

Entsprechend ihrer erfindungsgemäßen Verwendung müssen die Dialkylcarbonate der Formel (I) wasserdispergierbar sein. Es ist möglich, daß eine befriedigende Wasserdispergierbarkeit in den Fällen nicht gegeben ist, in denen niedrigen Werten des Ethoxylierungsgrades n bzw. m langkettige Reste R¹ und/ oder R gegenüberstehen. Die geforderte Wasserdispergierbarkeit läßt sich jedoch problemlos erreichen, indem man den Wert für n bzw. m innerhalb des vorstehend genannten Bereiches erhöht.

Die erfindungsgemäß zu verwendenden Dialkylcarbonate können einzeln eingesetzt werden; für die Entwässerung bestimmter Feststoffe kann es jedoch vorteilhaft sein, Produkte unterschiedlicher Kettenlänge bzw. unterschiedlichen Ethoxylierungsgrades miteinander zu kombinieren, um Synergien ihrer physikochemischen Eigenschaften auszunutzen. In gleicher Weise kann es vorteilhaft sein, die innenständigen Hydroxymischether in Kombination mit weiteren bekannten ionischen und/oder nichtionischen Entwässerungshilfsmitteln einzusetzen.

### Gewerbliche Anwendbarkeit

Die erfindungsgemäß einzusetzenden Dialkylcarbonate unterstützen die Entwässerung von Feststoffsuspensionen, sind biologisch leicht abbaubar, schaumarm und zeichnen sich durch niedrige Stockpunkte aus. Sie eignen sich daher zur Entwässerung von Suspensionen verschiedenster Feststoffe, wie beispielsweise Eisenerzkonzentrate, Quarzsand, Steinkohle oder Koks. Ein weiteres wichtiges Einsatzgebiet stellt die Verwendung der erfindungsgemäß einzusetzenden Dialkylcarbonate als Hilfsmittel bei der Entwässerung von Feststoffsuspensionen dar, die bei der Altpapieraufbereitung, z. B. beim Deinking-Prozeß oder der Füllstoffflotation anfallen.

Gemäß einer vorteilhaften Ausführungsform des erfindungsgemäßen Verfahrens setzt man die Dialkylcarbonate in Mengen von 10 bis 500, vorzugsweise 100 bis 400 und insbesondere 150 bis 350 g - bezogen auf Feststoffgehalt - pro Tonne Feststoff ein.

Die folgenden Beispiele sollen den Gegenstand der Erfindung näher erläutern, ohne ihn darauf einzuschränken.

### Beispiele

### I . Eingesetzte Dialkylcarbonate (DAC)

**Tab.1:**

| Zusammensetzung | | | | |
|---|---|---|---|---|
| DAC | R¹ | n | R | m |
| A1 | n-C₈ | 2 | n-C₈ | 2 |
| A2 | n-C₈ | 4 | n-C₈ | 4 |
| A3 | n-C₈ | 4 | C₂ | 0 |
| A4 | n-C_{12/14} | 2 | n-C_{12/14} | 2 |
| A5 | n-C_{12/14} | 4 | n-C_{12/14} | 4 |
| A6 | n-C_{12/18} | 2 | n-C_{12/18} | 2 |
| A7 | n-C_{12/18} | 7 | n-C_{12/18} | 7 |
| A8 | i-C₁₃ | 3 | i-C₁₃ | 3 |
| A9 | n-C_{16/18} | 5 | n-C_{16/18} | 5 |
| A10 | n-C_{16/18} ^{*} | 5 | n-C_{16/18} ^{*} | 5 |

A9 wurde auf Basis eines technischen, gesättigten C_{16/18}-Talgfettalkohols (Lorol^{(R)} T, Iodzahl < 5, Fa.Henkel KGaA, Düsseldorf, FRG), A10 auf Basis eines technischen, ungesättigten Fettalkohols gleicher Kettenlänge (HD-Ocenol^{(R)} 50/55, Iodzahl = 52, Fa.Henkel KGaA, Düsseldorf, FRG) hergestellt.

### II. Entwässerungsversuche in der Becherzentrifuge

Für die Entwässerungsversuche wurde Quarzsand der folgenden Körnung verwendet:
< 125 µm : 2,8 Gew.-%
125 bis 200 µm : 26,4 Gew.-%
200 bis 315 µm : 60,1 Gew.-%
> 315 µm : 10,7 Gew.-%

Durchgeführt wurden die Versuche in einer Becherzentrifuge, mit der Zentrifugenkennwerte von 15 bis 2000 realisierbar sind. Als Siebbelag wurden Lochplatten mit Sieböffnungen von 0,1 x 2 mm verwendet. Die Entwässerungshilfsmittel wurden in wäßrigen Lösungen eingesetzt; alle Konzentrationsangaben verstehen sich bezogen auf den Feststoffgehalt dieser Lösungen.

Nach Einwaage des Quarzsandes in die Zentrifugenbecher wurden die wäßrigen Lösungen der Entwässerungshilfsmittel zugegeben und gleichmäßig verteilt. Nach einer Abtropfzeit von 1 min wurde der Feststoff über einen Zeitraum von 30 s bei einer Drehzahl von 500 Upm entwässert. Anschließend wurden die feuchten Feststoffe ausgewogen, bei 100°C bis zur Gewichtskonstanz getrocknet und die Restfeuchte in %-rel. bestimmt. Alle Versuchsergebnisse stellen Mittel von Doppelbestimmungen dar. Die Ergebnisse sind in Tab.2 zusammengefaßt.

## Patentansprüche

1. Verfahren zur Entwässerung von feinteiligen Feststoffsuspensionen, bei dem man als Hilfsmittel Dialkylcarbonate der Formel (I) einsetzt, in der
R¹ und R unabhängig voneinander für Alkyl- und/oder Alkenylreste mit 1 bis 22 Kohlenstoffatome und
m und n unabhängig voneinander für 0 oder Zahlen von 1 bis 10
stehen.

2. Verfahren nach Anspruch 1, **dadurch gekennzeichnet,** daß man Dialkylcarbonate der Formel (I) einsetzt, in der R¹ für Alkylreste mit 8 bis 18 Kohlenstoffatome, R für Alkylreste mit 2 oder 8 bis 18 Kohlenstoffatomen und n und m für 0 oder Zahlen von 2 bis 7 stehen.

3. Verfahren nach Anspruch 1, **dadurch gekennzeichnet,** daß man Suspensionen von Eisenerzkonzentraten, Quarzsand, Steinkohle oder Koks entwässert.

4. Verfahren nach Anspruch 1, **dadurch gekennzeichnet**, daß man die Dialkylcarbonate in Mengen von 10 bis 500 g pro Tonne Feststoff einsetzt.

5. Verwendung von Dialkylcarbonaten der Formel (I) als Hilfsmittel bei der Entwässerung von feinteiligen Feststoffsuspensionen, insbesondere bei der Altpapieraufbereitung.

## Claims

1. A process for dewatering fine-particle solids suspensions, in which dialkyl carbonates corresponding to formula **(I):** in which
R¹ and R independently of one another represent alkyl and/or alkenyl groups containing 1 to 22 carbon atoms and
m and n independently of one another stand for 0 or numbers of 1 to 10,
are used as auxiliaries.

2. A process as claimed in claim 1, **characterized in that** dialkyl carbonates corresponding to formula **(I)**, in which R¹ represents C₈₋₁₈ alkyl groups, R represents C₂ or C₈₋₁₈ alkyl groups and n and m stand for 0 or numbers of 2 to 7, are used.

3. A process as claimed in claim 1, **characterized in that** suspensions of iron ore concentrates, quartz sand, coal or coke are dewatered.

4. A process as claimed in claim 1, **characterized in that** the dialkyl carbonates are used in quantities of 10 to 500 g per tonne of solids.

5. The use of dialkyl carbonates corresponding to formula **(I)** as auxiliaries in the dewatering of fine-particle solids suspensions, particularly in the recycling of wastepaper.

## Revendications

1. Procédé de déshydratation de suspensions de matières solides à fines particules, dans lequel on utilise comme adjuvants des dialkylcarbonates de la formule (I), dans laquelle
R¹ et R représentent indépendamment l'un de l'autre des radicaux alkyle et/ou alcényle comportant 1 à 22 atomes de carbone et
m et n représentent indépendamment l'un de l'autre 0 ou des nombres de 1à 10.

2. Procédé selon la revendication 1, **caractérisé en ce que** l'on utilise des dialkylcarbonates de la formule (I), dans laquelle R¹ représente un radical alkyle comportant 8 à 18 atomes de carbone, R correspond à un radical alkyle possédant 2 ou 8 à 18 atomes de carbones et n et m sont égaux à 0 ou à un nombre de 2 à 7.

3. Procédé selon la revendication 1, **caractérisé en ce que** l'on déshydrate des suspensions de concentrés de minerai de fer, de sable siliceux, de houille ou de coke.

4. Procédé selon la revendication 1, **caractérisé en ce que** l'on utilise des dialkylcarbonates en quantités de 10 à 500 g par tonne de matière solide.

5. Utilisation de dialkylcarbonates de la formule (I) comme adjuvants pour la déshydratation de suspensions de matières solides à fines particules, en particulier pour le retraitement des vieux papiers.
